# EUROPÄISCHE PATENTANMELDUNG

(11) **EP 0 499 321 A1**
(43) Veröffentlichungstag der Anmeldung: **19.08.1992**
(21) Anmeldenummer: 92200333.0
(22) Anmeldetag: 06.02.1992
(51) Int. Cl.: F02F 7/00, C22C 23/00

(54) **Leichtmetallkolben für Verbrennungskraftmaschinen**

(30) Priorität: 15.02.1991 DE 4104680
(71) Anmelder: KOLBENSCHMIDT Aktiengesellschaft, D-74150 Neckarsulm (DE)
(72) Erfinder: Mielke, Siegfried, Dr., W-7107 Neckarsulm (DE); Henning, Wolfgang, Dr., W-7104 Obersulm 3 (DE)
(74) Vertreter: Rieger, Harald, Dr.

(57) **Zusammenfassung**

In einen preßgegossenen, aus warmfester Magnesiumlegierung bestehenden Leichtmetallkolben für Verbrennungskraftmaschinen sind partiell Faserformkörper aus keramischen Kurzfasern eingegossen. Zur Verbesserung der Warmfestigkeit enthält die in den Faserformkörper infiltrierte Magnesiumlegierungsmatrix intermetallische Verbindungen eines oder mehrerer Seltenerd-Metalle.

## Beschreibung

Die Erfindung betrifft einen preßgegossenen, aus warmfester Magnesiumlegierung bestehenden Leichtmetallkolben für Verbrennungskraftmaschinen mit partiell, vorzugsweise am Kolbenboden, Ringfeld, Bolzennaben und/oder Kolbenschaft eingegossenen Formkörpern aus keramischen Kurzfasern, vorzugsweise Aluminiumoxid-, Siliziumcarbid- oder Siliziumnitridfasern, die parallel zu einer Ebene ausgerichtet, innerhalb dieser Ebene jedoch statistisch regellos orientiert sind, sowie ein Verfahren zu dessen Herstellung.

Das Streben nach verbrauchsgünstigen, geräusch- und vibrationsarmen Verbrennungskraftmaschinen führt zu hohen Anforderungen u.a. auch an den Leichtmetallkolben. Von den sich für diesen Zweck anbietenden Möglichkeiten ist u.a. die Verkleinerung der Kolbenmasse von Bedeutung, da sie eine weitere sekundäre Gewichtsreduzierung bei den Verbrennungskraftmaschinen bietet und damit über ein niedrigeres Fahrzeuggewicht zu weiteren Verbrauchseinsparungen führt. Eine reduzierte Kolbenmasse regt die Verbrennungskraftmaschine zu weniger Schwingungen an und bewirkt ein günstigeres akkustisches schwingungstechnisches Verhalten und erhöht damit den Komfort.

Neben der eine deutliche Verkleinerung der Kolbenmasse in den Bereichen Bolzennaben, Ringfeld und Kolbenboden hervorrufenden Reduzierung der Kompressionshöhe des Kolbens und einer Verkürzung des Kolbenschafts hat die vergleichsweise geringe Dichte von Magnesium bzw. dessen Legierungen immer einen Anreiz zum probeweisen Einsatz von daraus hergestellten Kolben für Verbrennungskraftmaschinen gegeben, um durch den relativ leichteren Kolben die schwingenden Massen der Verbrennungskraftmaschine zu verringern und die Lagerdrücke zu erniedrigen. Magnesiumwerkstoffe weisen aber gegenüber den üblicherweise für die Herstellung von Leichtmetallkolben für Verbrennungskraftmaschinen verwendeten Aluminium-Siliziumlegierungen ganz beträchtliche Nachteile auf. Infolge der unzureichenden Verschleißfestigkeit gegenüber den beim An- und Einlaufen sowie Notlaufen im Motorbetrieb auftretenden Mischreibungszuständen ist die Lebensdauer von aus Magnesiumwerkstoffen gefertigten Kolben verhältnismäßig kurz und ihre Festigkeit gegenüber der dynamischen Beanspruchung durch die Gaskräfte relativ gering.

Zur Verbesserung der Verschleißfestigkeit wird in der DE-A-20 46 862 die Lauffläche des aus Magnesiumwerkstoff bestehenden Kolbens mit einer verschleißfesten metallischen Laufschicht, z.B. Chrom, versehen, die über eine Zwischenschicht aus Aluminium auf dem Kolbenkörper festhaftet. Bekannt ist auch, die Lauffläche des Kolbens mit einem verschleißfesten Überzug aus Aluminiumlegierung, Eisen, Graphit, Mangan, Nickel, Zinn, Blei, Kadmium und Zink zu versehen oder Magnesium mit verschleißfesten Elementen, wie Aluminium oder Silizium, zu legieren. Zur Verbesserung der Festigkeit wird Magnesium mit Cer und Thorium legiert und der Kolben durch Schmieden mit entsprechender Lenkung des Faserverlaufs gefertigt (Firmenschrift: Mahle KG und Elektron-Co. mbH, Stuttgart - Bad Canstatt 1946). Alle diese Maßnahmen haben aber bisher nicht ausgereicht, um aus Magnesiumwerkstoffen funktionstüchtige Kolben für Verbrennungskraftmaschinen zu erzeugen. Aus der JP-A-63-042338 ist zwar ein Kolben für Verbrennungskraftmaschinen bekannt, der aus einer mit 3 bis 30 Vol.% Aluminiumoxid-Siliziumoxid-Fasern verstärkten Magnesiumlegierung besteht. Derartige Leichtmetallkolben haben jedoch bisher keinen Einzug in die Praxis halten können, da sie einen relativ hohen abrasiven Verschleiß der Zylinderlaufbahn hervorrufen. Ferner ist in Z. Metall 44, 5/1990, S. 438-443, vorgesehen, aus keramischen Kurzfasern bestehende Formkörper durch Preßgießen mit Magnesiumlegierung zu infiltrieren, wodurch die kritischen Eigenschaften von Magnesiumlegierung, wie E-Modul, Festigkeit bei höheren Temperaturen, Verschleißbeständigkeit und thermische Ausdehnung, verbessert werden sollen.

Es ist die Aufgabe der vorliegenden Erfindung, bei einem preßgegossenen Leichtmetallkolben der eingangs beschriebenen Bauart die Warmfestigkeit der in den Faserformkörper infiltrierten Magnesiumlegierungsmatrix zu verbessern.

Gelöst ist diese Aufgabe dadurch, daß in der Magnesiumlegierungsmatrix intermetallische Verbindungen eines oder mehrerer Seltenerd-Metalle eingelagert sind.

Nach einem bevorzugten Merkmal beträgt der Anteil der intermetallischen Verbindungen 1 bis 10 Vol.%, vorzugsweise 2,5 bis 5 Vol.%.

Als Magnesiumlegierung werden für diesen Zweck binäre oder komplexere Mg-x(-y)-Legierungen mit x, y = Al, Zn, Si, Mn, Li, Ca, Cd, Sn, Y, Sc, Zr, Ag, Bi benutzt.

Ein derartiger Kolben wird nach der durch Preßgießen erfolgten Herstellung einer Homogenisierungsglühung bei einer Temperatur von 450 bis 520°C für die Dauer von 2 bis 20 h ausgesetzt und anschließend einer Aushärtung bei Temperaturen von 150 bis 250°C für die Dauer von 5 bis 20 h unterzogen.

Als Seltenerd-Metalle kommen insbesondere die Lanthaniden Ce, Nd, Pr, Sm, Eu, Gd, Tb, Dy, Er und Yb einzeln oder zu mehreren im Gemisch in Betracht.

Bei der Herstellung des aus Kurzfasern mit einer Länge von 50 bis 500 µm und einem Durchmesser von 3 bis 30 µm bestehenden Faserformkörpers werden die Seltenerd-Metalle einzeln oder zu mehreren im Gemisch als pulverförmige, nadelförmige und/oder flockenförmige Partikel in den Faserformkörper eingebettet. Als Faserwerkstoff kommen insbesondere hochfeste Aluminiumoxidfasern in Betracht, die überwiegend aus δ-Al₂O₃ mit einem geringen Anteil an α-Al₂O₃ bestehen. Aufgrund des geringen SiO₂-Gehalts sind diese Fasern für den Herstellungsprozeß ausreichend stabil gegenüber Magnesiumlegierungsschmelze. Der Faserformkörper wird erwärmt und in eine vorgeheizte Preßgießform eingelegt. Nach Einbringen der Schmelze erfolgt mit Hilfe von Druck die Infiltration des Faserformkörpers mit Magnesiumlegierungsschmelze.

Beim Preßgießen geht das bzw. die Seltenerd-Metalle in Lösung und bilden als Folge der Homogenisierungsglühung und Aushärtung intermetallische Verbindungen in der Magnesiumlegierungsmatrix.

Die Erfindung ist in der Zeichnung näher und beispielhaft erläutert. Es zeigen
- Fig. 1: einen Längsschnitt durch einen Kolben entlang der die Kolbenachse und die Bolzenachsrichtung einschließenden Ebene und
- Fig. 2: einen Ausschnitt (Detail "X") aus dem Kolbenboden, der in 500-facher Vergrößerung das Gefüge zeigt.

Bei dem aus einer 3,5 bis 5,0 Gew.% Zink enthaltenden Magnesiumlegierung bestehenden, durch Preßgießen erzeugten Kolben (1) für Verbrennungskraftmaschinen ist im Bereich des Kolbenbodens (2) ein scheibenförmiger, die erste Ringnute (3) mitumfassender Faserformkörper (4) eingegossen. Ein hohlzylinderförmiger Faserformkörper (5) ist jeweils in den Naben (6) der Bolzenaugen (7) eingegossen. Die Faserformkörper (4,5) bestehen aus dunklen, nadelförmigen Aluminiumoxidfasern (8) und sind in die im Bereich der Faserformkörper 5 Vol.% Seltenerd-Metalle enthaltende, helle Magnesiumlegierungsmatrix (9) eingebettet.

Durch den Einbau von Partikeln aus Seltenerd-Metallen in den Faserformkörper wird eine deutliche Verbesserung der Warmfestigkeit erreicht, wobei der Fasergehalt eines Faserformkörpers 10 bis 30 Vol.% beträgt. Bedingt dadurch, daß der Zusatz von Seltenerd-Metall auf die Faserformkörper beschränkt ist, wird eine in den übrigen Kolbenzonen durch Seltenerd-Metalle verursachte schlechtere Wärmeleitfähigkeit und Duktilität vermieden.

## Patentansprüche

1. Preßgegossener, aus warmfester Magnesiumlegierung bestehender Leichtmetallkolben für Verbrennungskraftmaschinen mit partiell, vorzugsweise am Kolbenboden, Ringfeld, Bolzennaben und/oder Kolbenschaft eingegossenen Faserformkörpern aus keramischen Kurzfasern, wie Aluminiumoxid-, Siliziumcarbid- oder Siliziumnitrid-Fasern, die parallel zu einer Ebene ausgerichtet, innerhalb dieser Ebene jedoch statistisch regellos orientiert sind, dadurch gekennzeichnet, daß die in den Faserformkörper infiltrierte Magnesiumlegierungsmatrix intermetallische Verbindungen eines oder mehrerer Seltenerd-Metalle enthält.

2. Leichtmetallkolben nach Anspruch 1, dadurch gekennzeichnet, daß die Magnesiumlegierungsmatrix 1 bis 10 Vol.%, vorzugweise 2,5 bis 5,0 Vol.%, intermetallische Verbindungen enthält.

3. Leichtmetallkolben nach den Ansprüchen 1 und 2, gekennzeichnet durch die Verwendung binärer oder komplexerer Magnesium-x(-y)-Legierungen mit x, y = Al, Zn, Si, Mn, Li, Ca, Cd, Sn, Y, Sc, Zr, Ag, Bi.

4. Verfahren zur Herstellung des Leichtmetallkolbens nach den Ansprüchen 1 bis 3, dadurch gekennzeichnet, daß die Partikel von Seltenerd-Metallen enthaltenden Faserformkörper in eine Preßgießform eingelegt werden, die Magnesiumlegierungsschmelze in die Preßgießform eingebracht, die Magnesiumlegierungsschmelze unter Druck zur Erstarrung gebracht, der Leichtmetallkolben einer 2 bis 20 h dauernden Homogenisierungsglühung bei Temperaturen von 450 bis 520°C unterworfen und anschließend bei Temperaturen von 150 bis 250°C für die Dauer von 5 bis 20 h ausgelagert wird.

5. Verfahren nach Anspruch 4, gekennzeichnet durch die Verwendung eines oder mehrerer der Seltenerd-Metalle Ce, Nd, Pr, Sm, Eu, Gd, Tb, Dy, Er, Yb.
